# FASCICULE DE BREVET EUROPEEN

(11) **EP 0 062 548 B1**
(45) Date de publication et mention de la délivrance du brevet: **02.05.1985**
(21) Numéro de dépôt: 82400345.3
(22) Date de dépôt: 01.03.1982
(51) Int. Cl.: C21C 5/32, C22B 9/05, C21C 7/072

(54) **Procédé de brassage pneumatique d'un bain métallique**
Verfahren zur Gasumrührung eines Metallbades
Process for gas-stirring a metal bath

(30) Priorité: 11.03.1981 FR 8105017
(43) Date de publication de la demande: 13.10.1982
(73) Titulaire: INSTITUT DE RECHERCHES DE LA SIDERURGIE FRANCAISE (IRSID) France, F-78105 Saint-Germain-en-Laye (FR)
(72) Inventeur: Grosjean, Jean-Claude, F-57210 Semecourt (FR)
(74) Mandataire: Ventavoli, Roger

## Description

La présente invention concerne le brassage pneumatique d'un bain métallique. Elle s'applique plus particulièrement au brassage d'un bain de fonte en cours d'affinage dans un convertisseur à l'oxygène soufflé par le haut.

Il est connu d'étendre les possibilités métallurgiques des techniques d'affinage à l'oxygène soufflé par le haut en brassant le bain par un fluide à l'état gazeux injecté au travers d'éléments réfractaires perméables logés dans le fond du convertisseur (certificat d'utilité français No. 2322202 - IRSID, brevet luxembourgeois No. 42419 - CNRM).

Le fluide utilisé est généralement un gaz chimiquement inerte vis-à-vis du bain, comme l'argon -ou de préférence, l'azote en raison de son très faible coût de revient.

Cette nouvelle technique, dont les récents développements l'ont portée à la connaissance du public sous la dénomination de Procédé «LBE» (Lance-Brassage-Equilibre), tend, comme son nom l'indique, à réaliser l'équilibre entre le métal et le laitier, permettant ainsi de comuler les avantages respectifs des procédés classiques d'affinage à soufflage d'oxygène par le haut et à soufflage d'oxygène par le bas. Cette technique se traduit notamment par un meilleur contrôle de la conduite des opérations d'affinage en procurant une plus grande souplesse tant dans le choix du moment, que de la durée ou, dans une certaine mesure, de l'intensité de l'injection gazeuse.

Elle se heurte cependant à des contraintes technologiques qui limitent les possibilités d'introduire par élément une quantité de gaz aussi importante qu'un le voudrait.

Il a déjà été proposé de remplacer le gaz de brassage à injecter par un gaz liquéfié se vaporisant au contact du bain. On a ainsi pu obtenir, à débit unitaire donné des volumes de gaz de brassage beaucoup plus importants (EP-A-0032343 - IRSID).

Toutefois, il est apparu que, selon le type d'éléments perméables utilisés, ces derniers tenaient plus au moins bien aux chocs thermiques causés par des injections répétitives de fluide cryogénique.

Le but de la présente invention est de parvenir à des débits de gaz de brassage importants tout en évitant les difficultés rencontrées dans les pratiques connues.

A cet effet, l'invention a pour objet un procédé de brassage pneumatique d'un bain métallique contenu dans un creuset, selon lequel on injecte au travers d'éléments réfractaires perméables montés dans le fond du creuset un agent de brassage constitué, au moins temporairement, par un fluide organique et caractérisé en ce que ledit fluide est un hydrocarbure à l'état liquide.

Par «liquide», il faut entendre un fluide organique à l'état liquide dans les conditions standard de température et de pression ou facilement liquéfiable sous faible pression, en l'occurrence sous une pression inférieure à la pression d'injection dans les éléments perméables (3 à 6 bars environ).

Dans le cas d'hydrocarbures aliphatiques saturés les plus courants, il s'agit donc de ceux de la famille Cₙ H_{zn+2} où n est égal ou supérieur à 3 (propane, butane, etc.).

On bénéficie de cette façon des avantages liés à une injection d'un fluide de brassage à l'état liquide sans pour autant soumettre les éléments réfractaires perméables à des chocs thermiques préjudiciables à leur tenue.

Il est d'ailleurs possible, conformément à une variante de mise en oeuvre préférée de l'invention, d'éliminer tout risque de ce genre simplement en préchauffant le liquide organique avant de l'injecter.

Par ailleurs, l'invention présente d'autres intérêts parmi lesquels on peut notamment mentionner:
- une protection des éléments réfractaires perméables et des régions avoisinantes par dépôt d'une couche de carbone de décomposition du liquide organique injecté,
- l'absence de tout risque de nitruration du bain. On connait en effet les difficultés que l'on a pour éliminer l'azote d'un bain métallique brassé à l'aide de ce gaz.

Il doit être cependant noté que l'utilisation d'un fluide organique peut entraîner une certaine hydrogénation du bain qui, dans certains cas, peut être indésirable.

Conformément à une mise en oeuvre de l'invention, il est possible de surmonter cette difficulté.

Pour ce faire, on commence par injecter un fluide de brassage constitué par un liquide organique, par exemple du propane, puis, quelques temps avant la fin souhaitée du brassage - par exemple quelques minutes avant - on remplace le liqide organique par un gaz inerte, tel que l'azote ou l'argon, suivant les teneurs en azote maximales admissibles pour la nuance visée.

De cette façon, le brassage au gaz inerte procure un «lavage» du bain, lequel se trouve ainsi débarrassé de l'hygrogène dissous accumulé lors de brassage initial par l'injection du liquide organique.

Cette mise en oeuvre particulière de l'invention est tout-à-fait indiquée pour l'affinage de la fonte par conversion à l'oxygène avec brassage à l'argon ou à l'azote.

Dans ce cas, le moment où l'on passe de l'injection du liquide organique à celle de l'azote doit être au plus tôt, la fin de la décarburation du bain. En effet, ce n'est qu'à partir de la fin de la période de décarburation que les conditions métallurgiques deviennent nettement défavorables pour une dissolution de l'azote, de sorte que le choix de cet élément en tant que gaz de brassage en aval de la décarburation du bain, n'entraîne aucune nitruration excessive de ce dernier, du moins dans les tolérances habituellement admises.

Dans cette forme de mise en oeuvre, l'invention procure donc un brassage efficace du bain durant le processus d'affinage et ceci sans risque de pollution du métal tant par l'hydrogène que par l'azote.

## Revendications

1. Procédé de brassage pneumatique d'un bain métallique contenu dans un creuset, selon lequel on injecte au travers d'éléments réfractaires perméables montés dans le fond du creuset un agent de brassage constitué, au moins temporairement, par un fluide organique, caractérisé en ce que ledit fluide est un hydrocarbure à l'état liquide dans les conditions standard de température et de pression, ou liquéfiable sous une pression inférieure à sa pression d'injection dans les éléments réfractaires perméables.

2. Procédé selon la revendication 1, caractérisé en ce que, avant la fin du brassage, on remplace l'hydrocarbure liquide par un gaz inerte.

3. Procédé selon la revendication 2, caractérisé en ce que le gaz inerte est de l'argon.

4. Procédé selon la revendication 2, caractérisé en ce que le gaz inerte est de l'azote.

5. Procédé selon la revendication 2, caractérisé en ce que, le bain métallique étant un bain de fonte en cours d'affinage par conversion à l'oxygène, on remplce l'hydrocarbure liquide par un gaz inerte au plus tôt à la fin de la période de décarburation du bain.

## Claims

1. Process of pneumatic stirring of a metal bath contained in a crucible, according to which a stirring agent constituted, at least temporarily by an organic fluid is injected through permeable refractory elements set in the bottom of the crucible, characterized in that said fluid is an hydrocarbon in the liquid state in standard conditions of temperature and pressure, or liquefiable under a pressure lower than its injection's pressure in the permeable refractory elements.

2. Process according to claim 1, characterized in that an inert gas is substituted for the liquid hydrocarbon before the end of stirring.

3. Process according to claim 2, characterized in that the inert gas is argon.

4. Process according to claim 2, characterized in that the inert gas is nitrogen.

5. Process according to claim 2, characterized in that, the metal bath being a liquid pig iron bath during refining by an oxygen converter, an inert gas is substituted for the liquid hydrocarbon the sooner at the end of the period of decarburation of the bath.

## Patentansprüche

1. Verfahren zur Gasumrührung eines Metallbades, das in einem Schmelztiegel enthalten ist, bei welchem durch die am Boden des Tiegels montierten, durchlässigen, feuerfesten Elemente hindurch ein Rührmittel eingeleitet wird, das zumindest temporär durch ein organisches Fluid gebildet wird, dadurch gekennzeichnet, dass das Fluid ein Kohlenwasserstoff ist, der bei Normaltemperatur und Normaldruck in flüssigem Zustand vorliegt oder unter einem Druck verflüssigbar ist, der niedriger als jener Druck ist, mit welchem das Fluid über die durchlässigen feuerfesten Elemente eingeleitet wird.

2. Verfahren nach Anspruch 1, dadurch gekennzeichnet, dass der flüssige Kohlenwasserstoff vor dem Ende des Rührvorganges durch ein inertes Gas ersetzt wird.

3. Verfahren nach Anspruch 2, dadurch gekennzeichnet, dass das inerte Gas Argon ist.

4. Verfahren nach Anspruch 2, dadurch gekennzeichnet, dass das inerte Gas Stickstoff ist.

5. Verfahren nach Anspruch 2, dadurch gekennzeichnet, dass bei einem Metallbad, das ein Roheisenbad beim Sauerstofffrischen ist, der flüssige Kohlenwasserstoff frühestens am Ende der Entkohlungsphase des Bades durch ein inertes Gas ersetzt wird.
